# EUROPÄISCHE PATENTSCHRIFT

(11) **EP 0 865 527 B1**
(45) Veröffentlichungstag und Bekanntmachung des Hinweises auf die Patenterteilung: **08.12.1999**
(21) Anmeldenummer: 96934360.7
(22) Anmeldetag: 20.08.1996
(51) Int. Cl.: D06B 3/32, D06P 3/54

(54) **VERFAHREN ZUM FÄRBEN VON TEXTILBAHNEN AUS POLYESTERFASERN ODER GEMISCHEN AUS POLYESTERFASERN MIT ANDEREN FASERN UND ENTSPRECHENDER JIGGER**
METHOD OF DYEING CONTINUOUS STRIPS OF TEXTILE FABRIC MADE OF POLYESTER FIBRE OR MIXTURES OF POLYESTER WITH OTHER FIBRES, AND JIGGER FOR CARRYING OUT THE METHOD
PROCEDE DE TEINTURE DE BANDES TEXTILES REALISEES EN FIBRES POLYESTER OU DANS UN MELANGE DE FIBRES POLYESTER ET D'AUTRES FIBRES ET ROULARD CORRESPONDANT

(30) Priorität: 21.11.1995 DE 19543314
(43) Veröffentlichungstag der Anmeldung: 23.09.1998
(73) Patentinhaber: Eduard Küsters Maschinenfabrik GmbH & Co. KG, 47805 Krefeld (DE)
(72) Erfinder: DVORSKY, Drahomir, 544 01 Dvur Kralove n.L. (CZ)
(74) Vertreter: Palgen, Peter, Dipl.-Phys. Dr.
(86) Internationale Anmeldenummer: DE9601543
(87) Internationale Veröffentlichungsnummer: WO9719214

(56) Entgegenhaltungen:
- FR-A- 1 333 808
- DATABASE WPI Section Ch, Week 7821 Derwent Publications Ltd., London, GB; Class F06, AN 78-37045A XP002023264 & JP,A,53 038 784 (AKAZA SENI KOGYO KK ) , 10.April 1978

## Beschreibung

Die Erfindung betrifft ein Verfahren und einen Jigger zum Färben von Textilbahnen aus Polyesterfasern (PES-Fasern) oder Gemischen von PES-Fasern mit anderen, natürlichen Fasern, insbesondere cellulosischen Fasern wie Baumwolle, aber auch Leinen, Wolle u.a., und synthetischen Fasern wie Viskosefasern u.ä., bei denen eine Warenbahn von einer Docke abgewickelt, durch ein Färbebad geleitet und nachfolgend zu einer Docke wieder aufgewickelt wird und sich dieser Vorgang jeweils durch Richtungsumkehr der Bahnbewegung wiederholt.

Gegenüber anderen üblichen Textilfasern ist die Färbbarkeit von Polyesterfasern beträchtlich schlechter. Dies ist durch ihre geschlossene Struktur und ihren hohen Orientierungsgrad gegeben. Daraus folgen ein geringes Quellvermögen und hydrophobe Eigenschaften. Außerdem enthält die Polyesterfaser keine freien farbstoffbindenden Gruppen und besitzt nur eine geringe Affinität zu wasserlöslichen Farbstoffen.

Bis auf einige Ausnahmen sind für die Polyesterfasern nur Dispersionsfarben verwendbar, mit denen die Polyestertextilien nach folgenden drei Grundverfahren gefärbt werden:
1) Färben bei Temperaturen bis 100°C auf bei atmosphärischem Druck arbeitenden Färbemaschinen unter Verwendung spezieller Hilfsmittel, der sog. "Carrier";
2) Färben bei Temperaturen zwischen 120°C und 130°C auf bei erhöhtem Druck arbeitenden sog. HT-Färbemaschinen;
3) Thermosolverfahren, bei dem der auf das Material aufgetragene Farbstoff durch Trockenhitze im Temperaturbereich von 190°C bis 220°C fixiert wird.

Das unter 3) genannte Thermosol-Verfahren ist wegen der vergleichsweise geringen Flottenaufnahme von etwa 35 % für das Färben von zu 100 % aus Polyesterfasern bestehenden Textilbahnen mit Nachteilen behaftet. Insbesondere läßt die Gleichmäßigkeit der Farbaufnahme zu wünschen übrig. Außerdem ist das Thermosol-Verfahren wie alle kontinuierlichen Verfahren ökonomisch nur für größere Färbepartien geeignet.

Das Färben mit Hilfe von Carriern gemäß 1) wurde vor allem in der ersten Phase der Einführung der Polyesterfasern in die Textilproduktion häufig ausgenutzt. Heute ist jedoch sein Anteil stark zurückgegangen. Die Carrier ermöglichen ein ausreichendes Quellen der PES-Fasern schon beim Temperaturen von 95°C und fördern so die Farbstoffdiffusion in die PES-Faser. Die Carrier sind jedoch meistens toxisch und ihr Einsatz ist nicht im Einklang mit dem Umweltschutz.

Als Auszieh-Färbeverfahren wird deshalb vorwiegend das HT-Färben von 120°C bis 130°C verwendet. Färben bei Temperaturen über 100°C ist jedoch nur auf Anlagen durchführbar, die für einen dem angeführten Temperaturbereich entsprechenden Überdruck konstruiert sind.

So ist es bekannt, für das Färben PES-Fasern mit Dispersionsfarbstoffen einen sogenannten HT-Jigger zu verwenden, der eine Färbetemperatur im Bereich von 120° C bis 130° C ermöglicht. Zu diesem Zweck muß das Gehäuse des Jiggers einem Dampfdruck zwischen etwa 2 und 5 Bar standhalten. Entsprechend aufwendig sind die Konstruktion und der Betrieb einer solchen Anlage.

Die dem Oberbegriff zugrundeliegende FR-A-1 333 808 zeigt einen Jigger u.a. zum Färben von Polyester, bei welchem auf die Warenbahn vor dem Aufwickeln auf einen der Wickel von beiden Seiten Dampf aufgesprüht wird, der über die Bahnoberfläche hinwegstreichen soll. Nach dem Aufbringen des Dampfes und vor dem Auflaufen auf den Wickel passiert die Warenbahn eine Leitrollen-Breithalter-Kombination. Es hat sich gezeigt, daß die temperatursteigernde und färbungsfördernde Wirkung dieser Anordnung verbesserungswürdig ist.

Davon ausgehend liegt der Erfindung die Aufgabe zugrunde, das Färben von Textilbahnen aus Polyester und seinen Gemischen zu verbessern.

Zur Lösung dieser Aufgabe wird ein Verfahren mit den Merkmalen des Anspruchs 1 vorgeschlagen.

Ein ausschlaggebender Faktor für das Färben von PES ist die Färbetemperatur. In drucklosen (atmosphärischen) Färbemaschinen kann höchstens die Kochtemperatur der Flotte erreicht werden, die bekanntlich von der Höhe des Standorts über dem Meer abhängig ist. Bei einer Höhe ü.M. von etwa 300 m liegt die maximale erreichbare Temperatur in geschlossenen Färbegefäßen bei etwa 98°C bis 99°C, und zwar unter Voraussetzung einer perfekten Abdichtung des Haubenraumes des Jiggers.

Bei der Erfindung wird die Textilbahn nach ihrem Austreten aus dem auf Siedetemperatur oder unmittelbar unterhalb der Siedetemperatur sich befindenden Färbebad durch Zuführen von Wärmeenergie unmittelbar in den Aufwickelspalt und durch Nutzung der Kondensationswärme auf Sattdampftemperatur von 100°C gebracht und unter diesen Betriebsbedingungen aufgedockt - die erreichte Temperatur wird also sozusagen "eingewickelt" und kommt dem Aufziehvorgang zugute. Schon ein Temperaturge-winn von nur wenigen Grad führt zu einer merklichen Erhöhung der Farbstoffausbeute von mehreren Prozent. Es wird durch die erfindungsgemäße Maßnahme die äußerste unter Atmosphärendruck mögliche Temperaturerhöhung sichergestellt und zur Verbesserung des Verfahrensergebnisses genutzt. Die Erfindung gestattet es, Polyesterfasern umfassende Textilbahnen bei guter Farbtiefe und Farbechtheit in einer vergleichsweise einfachen, keine druckfesten Gehäuse benötigenden Vorrichtung und unter vergleichsweise geringem Energieeinsatz zu färben, ohne daß eine hohe Anzahl der Durchgänge der Ware durch das Färbebad erforderlich sind.

Der durch die Erfindung erzielbare Färberfolg wird durch eine geeignete Fabstoffauswahl gesteigert. Es werden solche Dispersionsfarbstoffe ausgewählt, die unter den angeführten Bedingungen, d.h. bei Temperaturen von etwa 100°C, in die Polyesterfaser diffundieren und dieselbe färben. Die Auswahl wird außerdem durch Erfüllung folgender Kriterien bestimmt:
a) Farbstoffausbeute beim Färben unter atmosphärischem Druck mindestens 65 % oder mehr bei 2 %iger Färbung, d.h. bei 2 % des Warengewichts an Farbstoff in der Flotte.
b) Lichtechtheit bei der gleichen Farbtiefe mindestens 5 (DIN 54004).
c) Waschechtheit bei 60°C mindestens 4/4-5/4-5 (DIN 54010).
d) Echtheit im reduktiven Medium.

Als in diesem Sinn besonders vorteilhaft für das Färben von Textilbahnen aus PES-Fasern nach dem erfindungsgemäßen Verfahren haben sich die folgenden Farbstofftypen aus der Gruppe der Dispersionsfarbstoffe erwiesen (Anspruch 2):
- Colour Index Disperse Yellow 3
   wie z.B. Cellitongelb G (BASF)
- Colour Index Disperse Yellow 60
   wie z.B. Resolingelb RL (Bayer)
- Colour Index Disperse Yellow 68
   wie z.B. Samarongoldgelb HGL (Hoechst)
- Colour Index Disperse Orange 3
   wie z.B. Cellitonorgange GR (BASF)
- Colour Index Disperse Red 1
   wie z.B. Cibacetscharlach 2B (Ciba-Geigy)
- Colour Index Disperse Red 50
   wie z.B. Resolinscharlach RR (Bayer)
- Colour Index Disperse Violet 1
   wie z.B. Cibacetviolett 2R (Ciba-Geigy)
- Colour Index Disperse Blue 81
   wie z.B. Resolinblau GRL (Bayer)

Diese Farbstoffe sind im weitesten Sinne "kleinmolekulare" Dispersionsfarbstoffe, also "Low energy" Typen mit hohem Migrationsvermögen, d.h. Farbstoffe, die eine geringe Energie für das Eindringen in die Faser benötigen, sowie akzeptabler Sublimierechtheit. Dies gilt - mit gewissen Einschränkungen - auch für "mittelmolekulare" Dispersionsfarbstoffe, die "medium energy" Typen mit ausreichendem Migrationsvermögen sowie sehr guter Sublimierechtheit. Großmolekulare Dispersionsfarbstoffe oder "high energy" Typen mit geringem Migrationsvermögen und maximaler Sublimierechtheit erweisen sich in der Regel als weniger bis nicht geeignet.

Die genannten Dispersionsfarbstoffe erfüllen die vorstehend erwähnten Kriterien. Mit diesen Farbstoffen sind auch Trichromien in dem erforderlichen Umfang möglich. Außerdem wird eine ausreichende Sublimierechtheit gewährleistet. Besonders bei den genannten Farbstofftypen werden im Zusammenwirken mit der zusätzlichen Aufheizung, also bei höheren Färbetemperaturen, bessere Färbeergebnisse erzielt.

Ein wichtiger weiterer Einflußfaktor zur Verbesserung des Färbeergebnisses bei dem erfindungsgemäßen Verfahren ist das Flottenverhältnis bzw. das Konzentrationsgefälle. Das Konzentrationsgefälle beeinflußt die Farbstoffdiffusion in die Faser.

Gemäß Anspruch 3 sollte im Bereich der Flottenverhältnisse von 1 : 1,3 bis 1 : 2,5 gefärbt werden. Daraus ergibt sich eine Verdoppelung der Farbstoffkonzentration in der Färbeflotte gegenüber den herkömmlichen Jiggern. Dieser Faktor beteiligt sich auch sehr deutlich an der Farbstoffausbeute.

Eine vorteilhafte Ausgestaltung des Verfahrens besteht in der Zugabe eines das Flottentragevermögen erhöhenden Film-bildners (Anspruch 4), z. B. auf der Basis von Acrylamidpolymeren (Anspruch 5).

Anspruch 6 und 7 geben den apparativen Aspekt der Erfindung wieder.

Ein Ausführungsbeispiel der Erfindung wird nachfolgend anhand der Zeichnung eines 2-Becken-Jiggers näher erläutert, die eine perspektivische, zum Teil aufgebrochene und schematisierte Darstellung eines in seinen Grundelementen bekannten Jiggers erkennen läßt.

Der Jigger umfaßt in einem Gehäuse 10 zwei Wickelwalzen 21,22, zwischen denen eine Textilbahn 1 aus PES-Fasern hin- und hergewickelt wird und zwischen denen zwei kleine im Wechsel oder im gleichen Durchlauf nacheinander einsetzbare Becken 11 und 12 sowie dazwischen ein höhenverstellbares Breitstreck-Streichrohr 13 angeordnet sind. Ferner sind mit einstellbarer Kraft gegen die Wickelwalzen 21 und 22 anpreßbare Andrückwalzen 14, 15 vorgesehen, die eine saubere Wikkelausbildung unterstützen sollen. Das Gehäuse 10 ist in geeigneter Weise gegen das Eindringen von bzw. den Austausch mit Außenluft wirkungsvoll abgedichtet. Es weist für den Partienwechsel eine verschwenkbare Zutrittsluke 16 auf.

Mittels einer Steuerungs- und Regeleinheit 17 sowie zugehörigen und in der Zeichnung nicht eigens dargestellten Temperaturfühlern werden die Färbeflotten 2, 3 in den Becken 11,12 unter Zuhilfenahme von Heizregistern 4 auf eine solche Temperatur eingeregelt, die gleich oder nur geringfügig, z. B. 1° C, kleiner als die Siedetemperatur der Färbeflotten unter den herrschenden atmosphärischen Druckbedingungen ist.

Im Raum oberhalb der Färbebecken 11 und 12, von denen auch nur ein einziges verwendet werden kann, sind entlang ihrer Längserstreckung mit Düsen versehene, Sattdampf führende Dampfsprüh-Rohre 18, 19 derart angeordnet, daß im Bereich der Wickelwalze, auf die die Textilbahn 1 aus PES-Fasern gerade aufgedockt wird (in der Zeichnung ist dies die Wickelwalze 22) die Textilbahn 1 über die gesamte Bahnbreite mit Sattdampf 24 bedüst wird. Die Dampfsprüh-Rohre 18 sind unmittelbar vor der Auflaufstelle der Textilbahn 1 auf den Wickel angeordnet und wirken in dem Aufwickel spalt gegen die beim Aufwickeln dem Wickel zugewandten Seite der Textilbahn 1, so daß diese mit der erreichten Temperatursteigerung um einige Grad sogleich auf den Wickel aufläuft. Die Dampfsprüh-Rohre 19 wirken gegen den Außenumfang des Wickels. Mit dieser Bedüsung wird die Temperatur zumindest in der der Docke zulaufenden Zone der Textilbahn 1 sowie am Umfang der Docke auf Sattdampftemperatur gesteigert.

Als von erheblichem Vorteil hat sich der Zusatz von sogenannten Filmbildnern zur Färbeflotte für PES-Fasern in den Becken 11,12 erwiesen. Durch Zusatz filmbildender Mittel auf der Basis von Acrylamidpolymeren konnte die Flottenaufnahme um 10 % erhöht werden. Die größere Flottenmenge wirkte sich innerhalb des Warenwickels als besonders vorteilhaft aus, weil das Farbstoffangebot während der Verweilzeit auf der Docke höher war und die Farbstoffdiffusion beschleunigt wurde. Außerdem wurde eine bessere Egalität der Färbung festgestellt. Bereits 3 bis 5 g eines Filmbildners auf der Basis von Acrylamidpolymeren pro Liter Färbeflotte reichte hierfür aus.

Auf dem beschriebenen Jigger wurden folgende Färbeversuche gefahren:

### Beispiel 1:

| | | |
|---|---|---|
| Material | Dekostoff aus 100 % PES (vorgewaschen) 1200 m, 246,4 kg | |
| Färbeflotte | 400 1 | |
| Flottenverhältnis | 1 : 1,62 | |
| Färberezeptur | Disperse Orange 3 | 1,2 % |
| | Disperse Blue 81 | 0,55 % |
| | Polymerisationsprodukt auf Acrylamidbasis | 4 g/l |
| | pH | 5,5 |

| | | Temperatur | |
|---|---|---|---|
| | | Flotte | Raum |
| Passage 1,2 | Farbstoff dosieren | 70°C | 70°C |
| 3,4 | Färben | 90°C | 90°C |
| 5-8 | Färben | 99°C | 100°C |
| 9 | heiss Spülen | 80°C | 80°C |
| 10,11 | reduktive Reinigung | 60°C | 60°C |
| | NaOH 2 g/l | | |
| | Na₂S₂ 0₄ 4 g/l | | |
| 12 | heiss Spülen | 60°C | 60°C |
| 13 | Spülen | 40°C | 40°C |
| 14,15 | kalt Spülen | 20°C | 20°C |
| Geschwindigkeit : | beim Färben | 80 m/min. | |
| | Spülen | 140 m/min. | |

### Beispiel 2:

| | | |
|---|---|---|
| Material | Gewebe aus 100 % PES | |
| | 2150 m, 395 kg | |
| Färbeflotte | 650 1 | |
| Flottenverhältnis | 1 : 1,65 | |
| Farbrezeptur | Disperse Yellow 60 | 0,21 % |
| | Disperse Red 50 | 0,15 % |
| | Disperse Violett | 0,62 % |
| | pH | 5,5 |

| | | Temperatur | |
|---|---|---|---|
| | | Flotte | Raum |
| Passage 1,2 | Farbstoff dosieren | 70°C | 70°C |
| 3-8 | Färben | 99°C | 100°C |
| 9 | heiss Spülen | 80°C | 80°C |
| 10 | | 60°C | 60°C |
| 11 | | 40°C | 40°C |
| 12 | kalt Spülen | 20°C | 20°C |
| Geschwindigkeit : | Färben | 100 m/min. | |
| | Spülen | | 140 m/min. |

## Patentansprüche

1. Verfahren zum Färben von Textilbahnen aus Polyesterfasern (PES-Fasern) oder Gemischen von PES-Fasern mit anderen in einem Färbebad in einem Jigger,
bei dem die Textilbahn von dem einen Wickel des Jiggers abgewickelt und durch das Färbebad hindurchgeleitet und sogleich anschließend auf den anderen Wickel des Jiggers wieder aufgewickelt wird, wobei die Wickelrichtung nach dem Durchlauf der Länge der Textilbahn umkehrbar ist,
bei dem das Färben unter atmosphärischen Druck ohne Luftzutritt oder Austausch mit der Umgebungsatmosphäre derart erfolgt, daß im Färbebad die Siedetemperatur der Farbflotte oder eine Temperatur von unmittelbar unterhalb der Siedetempertaur aufrechterhalten wird,
und bei dem die Textilbahn vor dem Auflaufen auf den jeweils aufwickelnden Wickel zusätzlich aufgeheizt wird,
**dadurch gekennzeichnet**,
daß das Aufheizen durch Aufblasen von Sattdampf auf die Textilbahn unmittelbar im Aufwickelspalt erfolgt.

2. Färbeverfahren nach Anspruch 1, **dadurch gekennzeichnet**, daß in dem Färbebad ein oder mehrere der Farbstofftypen zugegen sind:
Colour Index Disperse Yellow 3
Colour Index Disperse Yellow 60
Colour Index Disperse Yellow 68
Colour Index Disperse Orange 3
Colour Index Disperse Red 1
Colour Index Disperse Red 50
Colour Index Disperse Violet 1
Colour Index Disperse Blue 81

3. Färbeverfahren nach Anspruch 1 oder 2, **dadurch gekennzeichnet**, daß das Flottenverhältnis 1 : 1,3 bis 1 : 2,5 beträgt.

4. Färbeverfahren nach einem der Ansprüche 1 bis 3, **dadurch gekennzeichnet**, daß der Färbeflotte ein das Flottentragevermögen auf der Textilbahn aus PES-Fasern erhöhender Filmbildner zugegeben wird.

5. Färbeverfahren nach einem der Ansprüche 1 bis 4, **dadurch gekennzeichnet**, daß Filmbildner auf der Basis von Acrylamidpolymeren verwendet wird.

6. Jigger zur Durchführung des Verfahrens nach einem der Ansprüche 1 bis 5,
mit einem für den Partienaustausch zugänglichen ansonsten abgedichteten Gehäuse (10),
mit zwei in dem Gehäuse (10) drehbarbar gelagerten, im Wechsel antreibbaren Wickelwalzen (21,22) zwischen denen die Textilbahn (19) hin- und herwickelbar ist,
mit mindestens einem Färbebad, durch welches die Textilbahn (1) beim Umwickeln hindurchleitbar ist
und mit einer Beheizungseinrichtung (17,4) zum Halten des Färbebades auf der Siedetemperatur der Färbeflotte (2,3) oder auf einer Temperatur von unmittelbar unterhalb der Siedetemperatur unter im wesentlichen atmosphärischen Druck innerhalb des Gehäuses (10), **gekennzeichnet durch** zusätzliche quer über die Breite der Textilbahn (1) wirksame Dampfsprüh-Rohre (18,19), die auf der Einwickelseite der Textilbahn (1) angeordnet sind und die Textilbahn (1) unmittelbar vor ihrem Auflaufen auf den jeweils aufwickelnden Wickel in dem Aufwickelspalt der Einwirkung von Sattdampf aussetzen.

7. Jigger nach Anspruch 6, **dadurch gekennzeichnet**, daß er vom 2-Becken-Typ ist.

## Claims

1. A method of dyeing textile webs of polyester fibres (PES fibres) or mixtures of PES fibres with others in a dyeing bath in a jigger,
wherein the textile web is unwound from one jigger lap and passed through the dyeing bath and then immediately wound on to the other jigger lap, the winding direction being reversible after the passage of the length of the textile web,
wherein the dyeing is so effected under atmospheric pressure without air access or exchange with the ambient temperature that the boiling temperature of the dye liquor or a temperature immediately below the boiling temperature is maintained in the dyeing bath,
and wherein the textile web before running on to the respective lap is additionally heated,
characterised in that
the heating is effected by saturated steam being blown on to the textile web directly in the winding nip.

2. A dyeing method according to claim 1, characterised in that one or more of the following dye types are present in the dyeing bath:
Colour Index Disperse Yellow 3
Colour Index Disperse Yellow 60
Colour Index Disperse Yellow 68
Colour Index Disperse Orange 3
Colour Index Disperse Red 1
Colour Index Disperse Red 50
Colour Index Disperse Violet 1
Colour Index Disperse Blue 81

3. A dyeing method according to claim 1 or 2, characterised in that the liquor ratio is 1:1.3 to 1:2.5.

4. A dyeing method according to any one of claims 1 to 3, characterised in that a film former which increases the liquor carrying capacity of the textile web consisting of PES fibres is added to the dyeing liquor.

5. A dyeing method according to any one of claims 1 to 4, characterised in that acrylamide polymer based film former is used.

6. A jigger for performing the method according to any one of claims 1 to 5,
with a housing (10) which is accessible for batch exchanges but which is otherwise sealed,
with two lap rollers (21, 22) which are mounted for rotation in the housing (10) and which are alternately drivable and between which the textile web (19) can be wound in reciprocation,
with at least one dyeing bath through which the textile web (1) can be passed during rewinding,
and with a heating device (17, 4) for holding the dyeing bath at the boiling temperature of the dyeing liquor (2, 3) or at a temperature immediately below the boiling temperature at substantially atmospheric pressure inside the housing (10), characterised by additional steam spraying tubes (18, 19) which are operative across the width of the textile web (1) and which are disposed on the incoming side of the textile web (1) and subject the textile web (1) to the action of saturated steam in the winding nip immediately before it runs on to the respective winding lap.

7. A jigger according to claim 6, characterised in that it is of the two-basin type.

## Revendications

1. Procédé de teinture de bandes textiles réalisées en fibres polyester (fibres PES) ou par des mélanges de fibres PES avec d'autres fibres dans un bain de teinture dans un jigger, dans lequel
• la bande textile est déroulée à partir de l'une des bobines du jigger, puis dirigée dans le bain de teinture, et enfin, aussitôt enroulée à nouveau sur l'autre bobine du jigger, le sens de l'enroulement étant inversé après le passage de la longueur de la bande textile,
• la teinture a lieu à la pression atmosphérique sans entrée d'air ou sans échange avec l'atmosphère environnante, d'une manière telle que, dans le bain de teinture, on maintient la température d'ébullition de ce bain ou une température se situant directement en dessous de la température d'ébullition,
• la bande textile est en outre chauffée avant son passage sur la bobine à enrouler,
caractérisé en ce que
le chauffage a lieu en soufflant de la vapeur saturée sur la bande textile directement dans la fente d'enroulement.

2. Procédé de teinture selon la revendication 1,
caractérisé en ce que
dans le bain de teinture sont présents un ou plusieurs types de colorants :
indice de couleur jaune dispersable 3
indice de couleur jaune dispersable 60
indice de couleur jaune dispersable 68
indice de couleur orange dispersable 3
indice de couleur rouge dispersable 1
indice de couleur rouge dispersable 50
indice de couleur violet dispersable 1
indice de couleur bleu dispersable 81

3. Procédé de teinture selon la revendication 1 ou la revendication 2,
caractérisé en ce que
le rapport de bain atteint 1 : 1,3 à 1 : 2, 5.

4. Procédé de teinture selon l'une des revendications 1 à 3,
caractérisé en ce qu'
on fournit au bain de teinture un agent formateur de pellicule qui accroît son pouvoir de portance sur la bande textile réalisée en fibres PES.

5. Procédé de teinture selon l'une des revendications 1 à 4
caractérisé en ce que
l'agent formateur de pellicule est à base de polymères d'amide acrylique.

6. Jigger large pour la mise en oeuvre du procédé selon l'une des revendications 1 à 5,
• avec un carter étanche (10) par ailleurs accessible au changement des lots,
• avec deux rouleaux d'enroulement (21, 22) montés de façon à pouvoir tourner dans le carter (10), et qui peuvent être entraînés de façon alternée, rouleaux entre lesquels on peut faire aller et venir la bande textile (1) en l'enroulant dans un sens et dans l'autre,
• avec au moins un bain de teinture à travers lequel on peut faire passer la bande textile (1) en l'enroulant, et
• avec un dispositif de chauffage (17, 4) qui sert à maintenir le bain de teinture à la température d'ébullition du bain de teinture (2, 3) ou à une température qui se situe immédiatement en dessous de sa température d'ébullition, à la pression sensiblement atmosphérique, à l'intérieur du boîtier (10),
caractérisé par
des tuyaux additionnels d'injection de vapeur (18, 19) qui sont opérationnels dans le sens perpendiculaire sur toute la largeur de la bande textile (1) qui sont disposés sur le côté de l'enroulement de la bande textile (1) et exposent la bande textile (1) à l'action de la vapeur saturée immédiatement dans la fente d'enroulement avant son passage sur la bobine à d'enroulement.

7. Jigger large selon la revendication 6,
caractérisé en ce qu'
il est du type à deux cuves.
